# FASCICULE DE BREVET EUROPEEN

(11) **EP 1 397 549 B1**
(45) Date de publication et mention de la délivrance du brevet: **02.04.2008**
(21) Numéro de dépôt: 02726277.3
(22) Date de dépôt: 25.04.2002
(51) Int. Cl.: D06M 19/00, D04H 1/02, D04H 1/70, D04H 1/42, D04H 1/54, D04H 1/60, D04H 13/00

(54) **PRODUIT DE GARNISSAGE A BASE DE PLUMES, PROCEDE D'ELABORATION ET INSTALLATION POUR LA MISE EN OEUVRE DU PROCEDE**
FEDERFÜLLUNG, VERFAHREN UND VORRICHTUNG
FEATHER-BASED PADDING PRODUCT, PREPARATION METHOD AND INSTALLATION FOR IMPLEMENTING SAID METHOD

(30) Priorité: 26.04.2001 FR 0105594
(43) Date de publication de la demande: 17.03.2004
(73) Titulaire: Naptural Isoplume, 24750 Boulazac (FR)
(72) Inventeur: GAIGNARD, Christophe, F-85570 Petosse (FR); DARCOURT-LEZAT, Anne, F-85400 Lucon (FR)
(74) Mandataire: Michelet, Alain
(86) Numéro de dépôt international: PCT/FR2002/001437
(87) Numéro de publication internationale: WO 2002/088457

(56) Documents cités:
- EP-A- 0 599 396
- WO-A-00/29657
- WO-A-00/56971
- WO-A-92/06916
- DE-A- 3 204 703
- JP-A- 61 213 087
- US-A- 4 167 604
- US-A- 5 858 528

## Description

La présente invention concerne un produit de garnissage dont le matériau de base est constitué de plumes ; elle concerne également le procédé d'élaboration de ce produit et l'installation pour la mise en oeuvre du procédé.

Les produits de garnissage à base de plumes trouvent leur application dans de nombreuses industries du fait de leurs multiples propriétés et qualités.

On les trouve dans l'industrie de la literie, de l'ameublement, de l'habillement, mais ils peuvent également être utilisés pour le rembourrage et/ou l'isolation thermique dans d'autres domaines.

Ce matériau est constitué de plumes mais il est généralement constitué de plumes, qualité plume, plumette et/ou duvet selon les utilisations. Il se présente la plupart du temps en vrac et sa mise en oeuvre n'est pas des plus faciles. Il présente en effet des caractéristiques voisines de celles des matériaux pulvérulents légers, c'est-à-dire qu'il n'a pas de forme et qu'il est très volatil.

Il a déjà été proposé, comme décrit dans les documents WO-92 06916 et WO-00 56971, de domestiquer cette matière première pour améliorer les conditions de sa mise en oeuvre.

Dans ces documents, il est prévu de lui donner une cohésion en la façonnant sous la forme de panneaux ou nappes au moyen d'un procédé qui consiste à coller les duvets soit par une réaction chimique, soit par l'intermédiaire d'un agent pulvérisé sur le matériau.

Un autre document, JP-61-213087, propose une structure en forme de feuille dans laquelle du duvet, de la plumette ou plumes sont enchevêtrés avec de la fibre animale et sont rendus solidaires par la fusion d'une fibre synthétique intégrée au mélange.

Dans ce dernier document, la fibre synthétique à bas point de fusion est mélangée au produit de garnissage pour permettre une fixation par collage du duvet, plumette et/ou plumes, sur la fibre animale qui est plus longue.

La présente invention propose un produit de garnissage à base de plumes, plumettes et/ou duvets qui présente lui aussi une certaine cohérence, disponible par exemple sous forme de plaques ou en rouleaux.

Mais ce produit, par rapport aux produits décrits dans les documents précités, présente l'avantage de conserver les propriétés propres à la plume et au duvet c'est-à-dire leur pouvoir d'isolation, leur propriété de gonflant et le toucher d'une manière générale.

L'invention met en valeur ce produit et le rend utilisable dans des domaines où l'on recherche une haute qualité d'isolation thermique et de confort comme dans l'ameublement, la literie, les sièges automobiles par exemple.

Ce produit selon l'invention est notamment reconnaissable par les moyens qui permettent de lui donner une forme et un volume, mieux adapté à sa destination et surtout à sa mise en oeuvre dans les différentes industries auxquelles il est destiné.

Selon l'invention, ce produit de garnissage est essentiellement constitué de plumes et d'une structure souple, cohérente, en réseau tridimensionnel, qui retient et emprisonne lesdites plumes, laquelle structure est constituée de fibres thermoplastiques appropriées qui sont enchevêtrées et liées entre elles, et ce produit découle d'un procédé d'obtention détaillé plus loin qui consiste, dans un premier temps, à préparer les fibres par ouvraison puis à réaliser un mélange intime, par voie mécanique desdites fibres et plumes c'est-à-dire de ces deux produits de nature si différente, lequel mélange est ensuite façonné sous forme de nappe puis traité thermiquement pour réaliser la soudure et/ou le collage des fibres entre elles.

Selon une disposition préférentielle, les fibres formant cette structure sont constituées de fibres bi-composants : le composant constituant l'âme est une fibre synthétique en matériau du genre polymère stable à haute température, c'est-à-dire ayant un point de ramollissement élevé, supérieur à la température du traitement thermique du mélange, c'est-à-dire 200°C par exemple, l'autre composant en surface de la fibre, formant une gaine, est en matériau du genre polymère dont la température de ramollissement est inférieure à celle de l'âme, comprise par exemple entre 70 et 180°C, permettant de réaliser grâce audit traitement thermique, une véritable soudure au niveau d'un point de contact de deux de ces fibres de structure.

Toujours selon l'invention, la longueur des fibres de structure est comprise entre 20 et 100 mm avec un titre de 1 à 25 dtex par exemple.

Les propriétés de ce produit de garnissage basique c'est-à-dire comprenant simplement un mélange de plumes et de fibres de structure, peuvent aussi être modifiées par l'adjonction de fibres complémentaires. Ainsi, selon l'invention le produit peut comprendre en plus, des fibres dites fibres de volume, qui présentent par exemple une frisure, de préférence une forme sensiblement hélicoïdale, lesquelles fibres sont soit naturelles, artificielles, ou synthétiques avec une température de changement d'état par dégradation ou par ramollissement qui est supérieure à la température de soudure des fibres de structure, c'est-à-dire une température voisine ou supérieure à celle de l'âme des fibres de structure.

L'adjonction de fibres de volume c'est-à-dire de fibres frisées, améliore le caractère gonflant du produit, c'est-à-dire sa propension à occuper et à conserver un certain volume. Leur présence présente aussi l'avantage d'améliorer la cohésion du produit car elles peuvent aussi se coller sur les fibres de structure.

Le produit selon l'invention peut encore comporter d'autres constituants dotés d'une ou plusieurs fonctionnalités particulières du type anti-bactérien, anti-acarien, retardateur de flammes. Ces constituants peuvent être les fibres de volume spécialement traitées ou toute autre fibre complémentaire ou encore des plumes ou des particules ajoutées.

Toujours selon l'invention, le produit de garnissage est constitué de plumes, c'est-à-dire plumes, plumettes, duvets, dans une proportion comprise entre 10 et 80 % en poids, de préférence de l'ordre de 30 à 60 % et le complément est constitué de fibres de structures et/ou d'un mélange de fibres de structure et de fibres complémentaires, fibres de volume ou autres constituants, dans lequel complément les fibres de structure ont une proportion qui est par exemple de l'ordre de 10 à 100 % en poids.

Le produit de garnissage selon l'invention est de préférence façonné sous forme de nappe et cette nappe peut éventuellement être recouverte sur l'une de ses faces ou être carrément enveloppée, au moyen d'un revêtement en matériau du type non-tissé ou d'un film réalisé par pulvérisation, lequel revêtement peut aussi être du type thermofusible et il est de préférence déposé avant l'opération de traitement thermique de la nappe de façon à se souder et/ou se coller aux fibres de structure notamment.

Ce revêtement favorise la retenue des plumes et réduit les fuites, lors des opérations de découpe de la nappe, à proximité de la zone de découpage.

L'invention concerne également le procédé général d'élaboration du produit de garnissage détaillé auparavant. Ce procédé consiste - à préparer un mélange intime et homogène comprenant des plumes c'est-à-dire de plumes, plumettes, duvets, et des fibres libres constituées au moins de fibres dites fibres de structure, - à conformer ce mélange sous la forme d'une nappe et, - à effectuer un traitement thermique avec de l'air chaud, à une température appropriée, suffisante pour souder lesdites fibres de structure partout où elles sont en contact entre elles et, - à refroidir progressivement la nappe et sa structure, avant son conditionnement:

Toujours selon l'invention, l'opération de préparation du mélange de plumes et de fibres consiste, dans un premier temps, à déposer successivement sur un tapis sans fin, une quantité appropriée de fibres puis de plumes, et à soumettre ce sandwich, à au moins une opération d'ouvraison qui permet de mélanger intimement et de façon homogène, plumes et fibres avant l'opération de confection de la nappe.

Toujours selon l'invention, avant d'être mélangées avec les plumes, les fibres sont soumises à une opération préalable d'ouvraison, qu'il s'agisse des fibres de structure seules ou d'un ensemble constitué desdites fibres de structure, de fibres complémentaires, comme les fibres de volume ou d'autres constituants ayant une fonctionnalité particulière, lesquelles fibres et constituants, selon le cas, sont répartis par couches superposées, sur un tapis sans fin, sous la forme d'un sandwich, avant d'être soumises à au moins une opération d'ouvraison.

Le procédé peut également consister, avant l'opération de traitement thermique de la nappe, à protéger et envelopper ladite nappe au moyen d'un revêtement en forme de non-tissé ou en forme de film ou pellicule, déposé par pulvérisation, lequel revêtement réalisé par exemple en matériau du genre polymère thermoplastique peut également être apte à se lier par ramollissement thermique avec les fibres de structure.

L'invention concerne également l'installation pour la mise en oeuvre du procédé détaillé précédemment. Cette installation comprend une cellule de stockage du matériau de garnissage c'est-à-dire des plumes, plumettes et duvets et, au moins une arrivée ou cellule de stockage de fibres pré-ouvrées, lesquelles cellules sont aménagées pour déposer sur un tapis sans fin, une couche de fibres puis une couche de plumes, lequel tapis est disposé en amont d'une machine dénommée pré-ouvreuse qui réalise un mélange intime et homogène constitué de plumes et de fibres libres, laquelle installation comprend, après ladite pré-ouvreuse, une nappeuse et, derrière cette nappeuse, un équipement pour le traitement thermique qui permet de réaliser l'opération de soudure des fibres de structure au niveau de chacun de leurs points de contact.

L'installation peut comporter entre la pré-ouvreuse et la nappeuse, une ou plusieurs machines dénommées pré-ouvreuses, qui améliorent encore la qualité du mélange plumes-fibres, lequel mélange est expédié ensuite dans une trémie associée à ladite nappeuse.

L'installation comprend aussi, selon les nécessités, au moins une machine pré-ouvreuse pour les fibres et autres constituants éventuels, laquelle pré-ouvreuse est alimentée par un tapis sans fin, lequel tapis circule sous une ou plusieurs cellules dans lesquelles sont stockées les fibres c'est-à-dire les fibres de structure et, éventuellement, les fibres complémentaires c'est-à-dire les fibres de volume et les autres constituants ou fibres dotées par exemple d'une fonctionnalité particulière, lesquelles fibres sont disposées par couches sur ledit tapis sans fin et le sandwich ainsi préparé fait l'objet d'une pré-ouvraison avant d'être mélangé avec les plumes.

L'installation comporte une nappeuse du type à cheminée volumétrique et peut éventuellement être suivie d'une seconde nappeuse du type pneumatique par exemple, laquelle nappeuse pneumatique conforte et renforce la répartition aléatoire des fibres de structure et multiplie les points de contact desdites fibres entre elles, en bousculant leur arrangement dans la masse du mélange en forme de nappe, ce qui a pour effet de donner à cette dernière une résistance à la déformation identique dans toutes les directions.

L'installation comporte aussi des moyens qui permettent d'associer un revêtement superficiel à la nappe, avant le traitement thermique, sur une ou sur les deux faces.

L'invention sera encore détaillée à l'aide de la description suivante et des dessins annexés donnés à titre indicatif, et dans lesquels :
- la figure 1 représente schématiquement une portion du produit de garnissage selon l'invention ;
- la figure 2 représente une fibre de structure ;
- la figure 3 représente une fibre dite fibre de volume ;
- la figure 4 représente schématiquement une pré-ouvreuse pour les fibres ;
- la figure 5 représente schématiquement la pré-ouvreuse du mélange fibres-plumes
- la figure 6 représente globalement et schématiquement les différentes étapes du traitement et du façonnage du mélange fibres-plumes ;
- la figure 7 représente d'une façon plus détaillée et schématiquement une nappeuse comprenant une nappeuse verticale et une nappeuse pneumatique ;
- la figure 8 représente d'une façon plus détaillée que figure 6, l'équipement de traitement thermique de la nappe, suivi du poste de conditionnement.

La figure 1 montre une portion du produit de garnissage selon l'invention. Ce produit est principalement constitué de plumes 1 qui sont prisonnières d'une structure formée de fibres 2.

Comme détaillé ci-après, les fibres 2 sont tout d'abord mélangées aux plumes 1 et l'ensemble est ensuite soumis à une opération de traitement thermique qui va provoquer l'assemblage des fibres de structure 2, par soudure.

Le terme plumes désigne indifféremment des plumes, plumettes ou duvets ou même un mélange de ces différents produits. La proportion de plumes dans le produit de garnissage est comprise entre 10 et 80 % en poids, de préférence de l'ordre de 30 à 60 %. Le reste, comme détaillé plus loin est notamment constitué des fibres de structure 2.

Une fibre de structure 2 est représentée figure 2. Cette fibre est du type bi-composants. Le composant central ou âme 3 est constitué d'une fibre en matériau du genre polymère à point de ramollissement élevé, supérieur à la température du traitement thermique du mélange plumes-fibres, c'est-à-dire supérieur à 200°C par exemple. L'autre composant, en surface, forme par exemple une gaine 4 en matériau du genre polymère également mais dont la température de ramollissement est plus faible, par exemple comprise entre 70 et 180°C ; cette température correspond à la température du traitement thermique du mélange plumes-fibres dont il sera question plus loin.

Cette particularité des fibres de structure 2 d'être constituées de deux composants polymères permet d'obtenir une soudure de fibre à fibre par l'un des composants tandis que l'autre conserve son intégrité et apporte ses caractéristiques techniques au produit.

La configuration des fibres de structure 2 est de préférence une configuration âme 3-gaine 4, où ladite gaine est fabriquée à l'aide d'un matériau (polymère) dont la température de fusion est plus faible que celle de l'âme 3.

Lors de l'opération de traitement thermique du mélange fibres-plumes, cette configuration âme-gaine des fibres de structure 2 permet auxdites gaines 4 de fusionner entre elles au niveau de chacun de leur(s) point(s) de contact et il se forme ainsi, au moment du refroidissement dudit mélange, autant de points de soudure 5 et la constitution d'une structure de contention des plumes.

La longueur des fibres de structure 2 est de l'ordre de 2 à 10 cm par exemple avec un titre compris entre 1 et 25 dtex.

Ces fibres de structure 2 sont mélangées intimement avec les plumes et sont réparties de façon aléatoire dans le produit, comme représenté figure 1. Pendant toute la phase de préparation du mélange plumes-fibres sous forme de nappe, c'est-à-dire avant le traitement thermique dudit mélange, les fibres de structure sont libres et compte-tenu de leur nombre, elles sont par-ci par-là en contact les unes avec les autres. Elles sont aussi pressées les unes contre les autres et les liaisons se réalisent lors du traitement thermique. La température du traitement est telle qu'il se produit, comme indiqué précédemment, une véritable soudure au niveau de chaque point de contact 5 de ces fibres 2 entre elles, grâce tout d'abord à un ramollissement et une fusion de leur gaine 4, puis à un durcissement lors du refroidissement comme détaillé plus loin en liaison avec la figure 8.

Ces multiples liaisons entre les fibres de structure 2 forment intrinsèquement, dans le produit représenté figure 1, un réseau tridimensionnel qui retient et emprisonne les plumes ou le mélange de plumes, formant ainsi un produit cohérent, facilement manipulable et façonnable selon les besoins.

Le chauffage de la nappe puis son refroidissement, peuvent provoquer un phénomène de compactage des plumes et du produit obtenu. Le produit ne reprend du volume qu'après plusieurs heures, voire plusieurs jours.

Cette rétraction lors de l'opération de traitement thermique, peut être contrariée et réduite, voire supprimée, par l'adjonction de fibres complémentaires dans le mélange fibres 2-plumes 1, comme représenté figure 1 ; ces fibres complémentaires constituent des fibres de volume 6.

Ces fibres 6 sont par exemple frisées et se présentent de préférence sous la forme d'une hélicoïde comme illustré figure 3. Elles ont une longueur et un titre du même ordre que les fibres de structure.

Ces fibres de volume 6 sont soit des fibres naturelles, soit des fibres artificielles ou synthétiques. Leur température de changement d'état par dégradation ou par ramollissement est supérieure à la température de soudure des fibres de structure 2.

Les fibres complémentaires naturelles peuvent être d'origine animale (laine, poils de lapin ...) ou végétale (kapok ...).

La répartition des fibres complémentaires dans le produit de garnissage est, comme pour les fibres de structure 2, la plus homogène possible. Elles participent à la cohésion du produit. Elles peuvent partout où elles sont en contact avec des fibres de structure 2 et selon leur nature, être collées à ces dernières lors du ramollissement de la gaine 4 de ces fibres de structure 2.

D'autres constituants, non représentés, peuvent également être incorporés dans le produit de garnissage en fonction de sa destination, comme par exemple des fibres ou particules ayant une fonctionnalité particulière découlant d'un traitement retardateur de flammes, anti-bactérien, anti-acarien ... etc.

Ces traitements peuvent aussi être appliqués sur les fibres complémentaires, sur les fibres de volume 6 ou sur des plumes ou sur d'autres particules.

Comme indiqué précédemment, les plumes occupent 10 à 80 % en poids, de préférence 30 à 60 %, du produit de garnissage. Le complément est constitué par les fibres de structure 2 et, éventuellement, les fibres complémentaires de volume 6 ou autres. Dans ce complément, la proportion de fibres de structure est de l'ordre de 10 à 100 % en poids selon le cas et les autres fibres de 0 à 90 %.

Les figures 4 et 5 montrent schématiquement l'enchaînement des machines dénommées pré-ouvreuses dans l'installation de mélange des fibres et plumes.

Cette installation comprend tout d'abord, comme représenté figure 4, un poste de préparation des fibres et dans le cas d'utilisation de mélange, de différentes sortes de fibres, puis elle comprend, comme représenté figure 5, un poste de mélange mécanique des fibres et des plumes.

La machine de préparation des fibres, dénommée par la suite pré-ouvreuse 9, est une machine classique du type de celles utilisées dans le domaine de la préparation des fibres pour le non-tissé.

Les fibres, d'une manière générale, sont livrées compactées. La pré-ouvreuse 9 permet de décompacter les fibres de structure 2 et, selon le cas, les fibres de volume 6 et, éventuellement, d'autres fibres ou constituants complémentaires, en réalisant un mélange approprié.

La pré-ouvreuse 9 est alimentée par un tapis convoyeur sans fin 10 disposé sous une ou plusieurs cellules ou trémies. Un première cellule 12 contient des fibres de structure 2. Cette cellule 12 est précédée d'une cellule 13 qui contient les fibres de volume 6 et on peut trouver d'autres cellules complémentaires 14 dans lesquelles sont stockées des fibres ou autres constituants à fonctionnalités diverses comme indiqué précédemment.

Chaque type de fibres selon le cas, est déposé sur le tapis convoyeur 10 et la ou les couches formant un sandwich, sont introduites dans la pré-ouvreuse en passant tout d'abord sous un tambour de compactage 15, puis sous un rouleau d'entraînement 16 situé au-dessus de l'extrémité du tapis convoyeur 10. Ensuite le sandwich est entraîné par une paire de rouleaux 17 et il est présenté à un cylindre à pointes 18 qui expédie les fibres par la sortie 19 vers la pré-ouvreuse 20 du poste suivant.

Il est également possible de connecter un conduit 21 sur la sortie 19 pour introduire dans le circuit des matériaux à recycler comme par exemple de la matière première ou des chutes issues de la chaîne de fabrication ou même pour introduire des retours des chutes provenant de la clientèle.

Cette préparation préalable séparée des fibres est une étape importante du procédé ; elle procure un meilleur résultat au niveau du mélange effectué ensuite entre les plumes et lesdites fibres.

La pré-ouvreuse 20, figure 5, est similaire à celle de la figure 4. Elle est alimentée également par un tapis convoyeur 22 qui reçoit d'une part les fibres provenant de la sortie 19 de la pré-ouvreuse 9, et, d'autre part, les plumes ou mélanges de plumes disposés dans une cellule 23 située en aval de ladite sortie 19.

Les fibres et plumes sont dosées et sont déposées sur le tapis convoyeur 22. Le tapis 22 reçoit tout d'abord une couche de fibres qui forment une épaisseur de 5 à 15 cm par exemple, puis une couche de plumes dont l'épaisseur peut atteindre 50 à 60 cm. Ce sandwich est introduit par le tapis 22 dans la pré-ouvreuse 20. Un tambour 15 situé à l'entrée, effectue un premier compactage des couches. Il est suivi d'un rouleau 16 qui presse également le sandwich, lequel rouleau 16 est disposé au-dessus de l'extrémité du tapis convoyeur 22. Ensuite les couches passent entre une paire de rouleaux ameneurs 17 qui présentent le sandwich au cylindre à pointes 18.

Les plumes et fibres sont intimement mélangées de façon homogène et expédiées par la sortie 24 soit vers une autre pré-ouvreuse non représentée, soit vers la nappeuse.

Les fibres et plumes transitent d'une machine à l'autre par aspiration et les déchets d'aspiration sont réintroduits dans le circuit et recyclés par le conduit 21.

La figure 6 illustre, sous la forme d'un simple schéma fonctionnel, le traitement et le façonnage du mélange fibres-plumes, pour aboutir au produit visé par l'invention c'est-à-dire une nappe qui peut être manipulée et par exemple être conditionnée sous la forme d'un rouleau.

Le mélange fibres-plumes arrive de la sortie 24 de la pré-ouvreuse 20 et il est placé dans une cellule tampon 25. Cette cellule 25 est disposée au-dessus d'un tapis 26, lequel tapis reçoit une couche du mélange constitué de fibres et plumes. Cette couche est déposée sous la forme d'une nappe 27. Un système de pesée en continu, au moyen d'une balance 28 disposée sous le brin supérieur du tapis 26, permet de régler l'épaisseur de la nappe 27. La cellule 25 peut comporter une paroi mobile 29 en forme de battant réglable, pour modifier le débit du mélange, c'est-à-dire la quantité de fibres et plumes déposées sur le tapis 26.

La cellule 25 fait office de nappeuse sur le schéma de la figure 6. La véritable nappeuse sera détaillée plus loin, figure 7.

A la suite de la cellule 25 qui fait office de nappeuse, on trouve l'installation de traitement thermique du mélange plumes-fibres, déposé sous forme de nappe sur le tapis 26.

L'installation de traitement thermique comprend tout d'abord une enceinte 30 pour le chauffage puis une enceinte 31 pour le refroidissement.

L'enceinte 30 pour le chauffage du mélange permet de porter la température à coeur à une valeur suffisante pour obtenir le ramollissement, la fusion et la soudure des fibres de structure 2, au niveau de tous leurs points de contact entre elles.

Le chauffage s'effectue par exemple par une circulation d'air chaud dans l'enceinte 30. Le mélange fibres-plumes circule dans l'enceinte 30 à une vitesse adaptée au résultat souhaité.

L'enceinte 31 pour le refroidissement permet de consolider les points de soudure des fibres de structure 2 et éventuellement les points de collage entre ces dernières et les fibres complémentaires comme les fibres de volume 6.

Le refroidissement s'effectue par exemple par une circulation d'air frais.

Toujours figure 6, on remarque des moyens qui permettent de mettre en place un simple revêtement sur la nappe 27 fraîchement formée, ou de l'envelopper avant son traitement thermique.

Une buse de pulvérisation 32 permet par exemple de déposer en surface un produit qui forme un revêtement superficiel en forme de film ou de fine pellicule de collage.

Ce revêtement peut aussi être constitué d'un matériau du type non-tissé ou d'un film stocké sur un rouleau 33 pour être déposé sur la nappe 27 en aval de la cellule 25. Un autre rouleau 34 situé en amont de cette dernière peut placer ce même revêtement sous la nappe, entre cette dernière et le tapis 26.

En utilisant un revêtement thermofusible, ce dernier peut se coller ou se souder aux fibres de structure 2 lors du traitement thermique.

A la sortie de l'enceinte 32, la nappe 27 forme un véritable produit manufacturé, conditionnable sous forme de rouleau, susceptible ensuite d'être travaillé plus facilement que des plumes en vrac.

La figure 7 représente, toujours de façon schématique mais plus détaillée, une nappeuse 35 qui reçoit, de la sortie 24 de la pré-ouvreuse 20, le mélange fibres et plumes.

Ce mélange fibres-plumes est véhiculé et expédié par aspiration dans une trémie 36 qui fait partie de la nappeuse. Cette trémie 36 porte, à son extrémité inférieure, un couple de rotors 37 faisant office d'extracteurs, suivis d'un rotor 38 qui projette le mélange sur un tapis convoyeur 39 situé à la partie inférieure de la nappeuse.

Ce tapis convoyeur 39, qui est horizontal, alimente un second tapis convoyeur 40 qui constitue une sorte de tapis élévateur muni d'organes d'accrochage pour entraîner les fibres et plumes vers la nappeuse proprement dite, détaillée ci-après.

Ce tapis élévateur 40 est associé à sa partie supérieure, à un rotor 41 qui égalise la couche emmenée par ledit tapis et recycle les fibres et plumes à l'intérieur du caisson 42 de la nappeuse, c'est-à-dire dans la partie située au-dessus du tapis convoyeur 39 d'alimentation.

Le tapis élévateur 40 expédie les plumes et fibres dans la nappeuse proprement dite, qui comprend une cheminée volumétrique 44 constituée de deux plaques verticales et parallèles 45, 46 disposées en vis-à-vis ; l'une des parois est vibrante et l'autre est située à une distance réglable de la première. Les fibres et plumes se tassent dans la cheminée 44 et ce mélange s'organise sous la forme d'une nappe.

Ce mélange en forme de nappe progresse par simple gravité et se présente à un ensemble d'entraînement et de compactage constitué de deux couples de rouleaux 47 et 48. Ces rouleaux 47 et 48 propulsent le mélange vers un tapis 49, lequel tapis 49 alimente une seconde nappeuse dite nappeuse pneumatique 50.

Cette nappeuse pneumatique 50 comprend, à l'extrémité du tapis convoyeur 49, un tambour presseur 51 suivi d'une paire de couples de rouleaux d'entraînement 52 et 53 qui alimentent un cylindre 54. Ce cylindre 54 permet de recalibrer la nappe qui provient de la première nappeuse. Il évolue à une vitesse qui est réglée en fonction de la vitesse d'avancement du tapis transporteur 49.

Le cylindre 54 entraîne la nappe sur un tapis perforé 55 qui se présente sous la forme d'une bande sans fin tournant autour d'un système d'aspiration 56. La nappe est ainsi plaquée sur le brin actif 57 du tapis perforé 55 et elle est en plus calibrée au moyen d'un cylindre 58 situé en aval de la zone d'aspiration, au-dessus du brin actif 57.

Le dispositif d'aspiration 56 permet de provoquer une agitation du mélange et de favoriser la désorientation des fibres, notamment des fibres de structure 2, dans l'épaisseur de la nappe.

Cette répartition désordonnée des fibres de structure a pour effet de donner au produit fini, une résistance à l'allongement qui est comparable quelle que soit la direction de la charge qui lui est appliquée.

En sortie de la nappeuse pneumatique 50, la nappe est introduite au moyen d'un tapis convoyeur 59, dans l'équipement de traitement thermique 60.

Cet équipement 60 comprend deux tapis convoyeurs qui s'étendent de l'entrée à la sortie :- un tapis convoyeur sans fin inférieur 61 et - un tapis convoyeur sans fin supérieur 62. La nappe est guidée entre ces deux tapis qui permettent de comprimer le mélange et de l'entraîner pendant toute l'opération de traitement qui s'effectue d'abord avec de l'air chaud pour porter la nappe à une température appropriée, puis avec de l'air froid.

L'équipement comprend donc deux zones : une zone 63 qui s'étend depuis l'entrée pour la montée en température, suivie d'une zone 64 pour le refroidissement de la nappe.

La vitesse de la nappe dans le four peut être de deux m/mn par exemple et la durée totale du traitement est de l'ordre de deux à trois minutes environ.

La durée du traitement thermique est établie en fonction de l'épaisseur de la nappe pour obtenir une température homogène et suffisante au coeur du mélange, de façon à provoquer un ramollissement des gaines 4 des fibres de structure 2, puis une fusion et soudure à chaque point de contact entre les fibres 2, avec consolidation de ces points de contact au fur et à mesure du refroidissement.

La température dans la zone 63 est choisie en fonction des caractéristiques des fibres de structure 2 ; elle est par exemple de l'ordre de 140°C.

A la sortie de l'équipement 60, la nappe est conditionnée sous la forme d'un rouleau 65 ou bien elle est sectionnée au moyen d'un couteau 66 et stockée sous forme de plaque 67 sur un chariot 68. La largeur de la nappe, selon l'installation, peut être de l'ordre de 2 m ou plus selon les besoins.

Préalablement à son introduction dans le four, la nappe peut également être soumise à une opération d'habillage, c'est-à-dire recevoir un revêtement du genre non-tissé ou en forme de film ou pellicule déposé par pulvérisation, comme détaillé auparavant avec la figure 6.

Ce revêtement, réalisé par exemple en matériau thermoplastique, peut également avoir un point de ramollissement proche de celui de l'enveloppe 3 des fibres de structure 2 et, dans ce cas, être soudée ou collée auxdites fibres de structure lors du traitement thermique de la nappe.

Pour obtenir un bon calibrage de la nappe, on peut prévoir comme montré figure 8, des disques 69 positionnés sur le tapis convoyeur 59 à l'entrée de l'équipement de traitement thermique 60, pour découper les lisières à l'entrée. De la même façon, des couteaux-disques 70 peuvent être disposés à la sortie de l'équipement de traitement thermique pour découper à nouveau les lisières de la nappe afin de calibrer sa largeur.

Toujours figure 8, on remarque des brosses qui permettent de nettoyer les tapis convoyeurs sans fin 61 et 62.

Une brosse 71 est disposée à l'extrémité du tapis inférieur 61 et une brosse 72 est disposée de la même façon à l'extrémité du tapis supérieur 62.

Les déchets provenant des disques de découpe 69, 70 des lisières et ceux provenant des brosses 71 et 72, sont réinjectés dans le circuit, en amont de la pré-ouvreuse 20 au moyen du conduit 21 comme indiqué précédemment.

## Revendications

1. Produit de garnissage à base de plumes, **caractérisé en ce qu'**il est constitué d'un mélange homogène de plumes et de fibres thermoplastiques, lesquelles fibres thermoplastiques sont enchevêtrées et liées entre elles pour former une structure souple et cohérente, en réseau tridimensionnel, qui retient et emprisonne lesdites plumes.

2. Produit de garnissage selon la revendication 1, **caractérisé en ce que** les fibres de structure (2) sont du type bi-composants : un composant constituant une âme (3) en matériau du genre polymère à point de ramollissement élevé supérieur à 200°C par exemple, et un composant associé, formant une gaine (4), en matériau du genre polymère dont la température de ramollissement est inférieure à celle de l'âme 3, comprise par exemple entre 70 et 180°C, laquelle gaine permet de réaliser grâce à un traitement thermique approprié, une soudure de ces fibres de structure entre elles, au niveau de chacun de leurs points de contact.

3. Produit de garnissage selon l'une quelconque des revendications 1 ou 2, **caractérisé en ce que** la longueur des fibres de structure (2) est comprise entre 20 et 100 mm, avec un titre de 1 à 25 dtex par exemple.

4. Produit de garnissage selon l'une quelconque des revendications 1 à 3, **caractérisé en ce qu'**il comprend des fibres (6) dites fibres de volume, qui présentent une frisure, lesquelles fibres sont réalisées en un matériau qui présente une température de ramollissement voisine ou supérieure à celle de l'âme (3) des fibres de structure (2).

5. Produit de garnissage selon l'une quelconque des revendications 1 à 4, **caractérisé en ce qu'**il comprend des constituants en forme de particules et/ou fibres et/ou plumes dotés de fonctionnalités particulières, selon la destination envisagée, découlant d'un traitement retardateur de flammes, anti-bactérien, anti-acarien ... etc.

6. Produit de garnissage selon la revendication 5, **caractérisé en ce qu'**il comprend des plumes dans une proportion comprise entre 10 et 80 % en poids, de préférence de l'ordre de 30 à 60 %, et le complément est constitué de fibres de structure (2) et/ou d'un mélange de fibres de structure et de fibres complémentaires (fibres de volume (6) ou autres constituants), dans lequel complément lesdites fibres de structure (2) ont une proportion qui est de l'ordre de 10 à 100 % en poids.

7. Produit de garnissage selon l'une quelconque des revendications 1 à 6, **caractérisé en ce qu'**il est façonné sous la forme d'une nappe, laquelle nappe comprend sur l'une ou l'autre de ses faces ou les deux, un revêtement constitué d'un matériau du type non-tissé ou d'un film réalisé par pulvérisation, lequel revêtement, réalisé par exemple en matériau du type thermofusible, peut être positionné avant l'opération de traitement thermique de la nappe pour se souder ou se coller aux fibres de structure (2).

8. Procédé d'élaboration du produit de garnissage selon l'une quelconque des revendications 1 à 7, **caractérisé en ce qu'**il consiste : à préparer un mélange intime et homogène comprenant des plumes et des fibres libres enchevêtrées constituées au moins de fibres dites fibres de structure (2), - à conformer ce mélange sous la forme d'une nappe et, - à effectuer un traitement thermique avec de l'air chaud à une température appropriée, suffisante pour souder lesdites fibres de structure (2) partout où elles sont en contact entre elles et, - à refroidir progressivement la nappe et sa structure, avant son conditionnement

9. Procédé d'élaboration du produit de garnissage selon la revendication 8, **caractérisé en ce que** l'opération de préparation du mélange de plumes et de fibres consiste, dans un premier temps, à déposer successivement, sur un tapis sans fin (22), une quantité appropriée de fibres puis de plumes, et à soumettre ce sandwich à au moins une opération d'ouvraison qui permet de mélanger intimement et de façon homogène, plumes et fibres avant l'opération de confection de la nappe.

10. Procédé d'élaboration du produit de garnissage selon la revendication 9, **caractérisé en ce que** les fibres sont soumises à une opération préalable d'ouvraison, qu'il s'agisse des fibres de structure (2) seules ou d'un ensemble constitué de ces dernières et de fibres complémentaires comme les fibres de volume (6) ou d'autres constituants ayant une fonctionnalité particulière, lesquelles fibres et constituants selon le cas, sont répartis par couches superposées sur un tapis sans fin (10) formant un sandwich, lequel sandwich est soumis à au moins une opération d'ouvraison.

11. Procédé d'élaboration du produit de garnissage selon l'une quelconque des revendications 8 à 10, **caractérisé en ce qu'**il consiste, avant l'opération de traitement thermique de la nappe, à protéger et envelopper ladite nappe au moyen d'un revêtement en forme de non-tissé ou au moyen d'un film déposé par pulvérisation, lequel revêtement réalisé en matériau thermoplastique, peut se lier par ramollissement thermique avec les fibres de structure par exemple.

12. Installation pour la mise en oeuvre du procédé d'élaboration du produit de garnissage selon l'une quelconque des revendications 1 à 7, **caractérisée en ce qu'**elle comprend une cellule ou trémie (23) de stockage du matériau de garnissage c'est-à-dire des plumes (1), et au moins une cellule ou arrivée (19) de fibres contenant au moins des fibres de structure (2) pré-ouvrées, lesquelles cellule (23) et arrivée (19) sont aménagées pour déposer sur un tapis sans fin (22) une couche de fibres puis une couche de plumes, lequel tapis (22) est disposé en amont d'une pré-ouvreuse (20) qui réalise un mélange intime et homogène constitué de plumes et de fibres libres, laquelle installation comprend, après ladite pré-ouvreuse (20), au moins une nappeuse et derrière cette nappeuse, un équipement pour réaliser le traitement thermique du mélange en forme de nappe, c'est-à-dire réaliser l'opération de soudure des fibres de structure (2) entre elles au niveau de chacun de leurs points de contact.

13. Installation selon la revendication 12, **caractérisée en ce qu'**elle comprend au moins une pré-ouvreuse (9) installée en amont de la pré-ouvreuse (20), laquelle pré-ouvreuse (9) est alimentée par un tapis sans fin (10), lequel tapis circule sous une ou plusieurs cellules (12, 13, 14), dans lesquelles sont stockées les fibres, lesquelles fibres sont déposées par couches sur ledit tapis (10).

14. Installation selon l'une quelconque des revendications 12 ou 13, **caractérisée en ce qu'**elle comprend une première nappeuse (35) du type à couloir vertical suivie d'une seconde nappeuse (50) du type pneumatique.

15. Installation selon la revendication 12, **caractérisée en ce qu'**elle comprend des moyens pour déposer un revêtement, sur la nappe (27), en sortie de nappeuse, lequel revêtement, en matériau thermoplastique par exemple, peut se coller où se souder aux fibres de structure (2).

## Claims

1. A feather-based padding product, **characterised in that** it is made of a homogenous mixture of feathers and of thermoplastic fibres, which thermoplastic fibres are interwoven and bound together to form a flexible and coherent structure as a three-dimensional network, which retains and traps said feathers.

2. A padding product according to claim 1, **characterised in that** the structural fibres (2) are of the two-component type: a component forming a core (3) made of a material of polymer type with high softening point above to 200°C for instance, and an associated component, forming a sheath (4), made of a material of polymer type whereof the softening temperature is lower than that of the core (3), ranging for instance between 70 and 180°C, which sheath enables thanks to a suitable thermal treatment, to weld these structural fibres together, at each of their contact points.

3. A padding product according to any one of claims 1 or 2, **characterised in that** the length of the structural fibres (2) ranges between 20 and 100 mm, with a titration of 1 to 25 dtex for instance.

4. A padding product according to any one of claims 1 to 3, **characterised in that** it comprises fibres (6), so-called volume fibres, which exhibit a curling, which fibres are made of the material whereof the softening temperature is close to or greater than that of the core (3) of the structural fibres (2).

5. A padding product according to any one of claims 1 to 4, **characterised in that** it comprises components in the form of particules and/or fibres and/or feathers provided with particular functionalities according to the considering use resulting of anti-bacterial, anti-acarian, flame retardant type, treatment, etc...

6. A padding product according to claim 5, **characterised in that** it comprises feathers in a proportion ranging between 10 and 80 % in weight, preferably of the order of 30 to 60 %, and the complement consists of structural fibres (2) and/or of a mixture of structural fibres and of complementary fibres (volume fibres (6) or other constituents), in which complement said structural fibres (2) have a proportion which is of the order of 10 to 100 % by weight.

7. A padding product according to any one of claims 1 to 6, **characterised in that** it is made into the form of a web, which web comprises on one or the other of its faces or both, a coating consisting of a material of non-woven type or of a sprayed-on film, which coating, made for instance of a material of thermomeltable type, may be positioned before the thermal treatment operation of the web to be bonded or glued to the structural fibres (2).

8. A method of preparation of the padding product according to any one of claims 1 to 7, **characterised in that** it consists: - in preparing an intimate and homogeneous mixture comprising feathers and free fibres, interwoven, composed at least of fibres, so-called structural fibres (2), - in making this mixture into the form of a web and, - in performing a thermal treatment with hot air at a suitable temperature, sufficient to bound said structural fibres (2) wherever they are in contact to one another and, - in cooling the web and its structure gradually, before conditioning.

9. A method of preparation of the padding product according to claim 8, **characterised in that** the preparation of the mixture of feathers and of fibres consists, in a first step, in depositing successively, on an endless conveyor belt (22), a suitable quantity of fibres, then of feathers, and in subjecting this sandwich to at least a processing forming operation which enables to mix intimately and in a homogeneous fashion, feathers and fibres before making the web.

10. A method of preparation of the padding product according to claim 9, **characterised in that** the fibres are subject to a prior processing forming operation, regardless whether structural fibres (2) on their own or an assembly composed of said structural fibres and of complementary fibres such as volume fibres (6) or other constituents having a particular functionality, which fibres and constituents as the case may be, are distributed by layers superimposed on an endless conveyor belt (10) forming a sandwich, which sandwich is subject to at least a processing forming operation.

11. A method of preparation of the padding product according to any one of claims 8 to 10, **characterised in that** it consists, before the thermal treatment operation of the web, in protecting and enveloping said web by means of a coating in the form of a non-woven fabric or by means of a sprayed-on film, which coating made of the thermoplastic material, may be bound by thermal softening with the structural fibres for instance.

12. An installation for the implementation of the method of preparation of the padding product according to any one of claims 1 to 7, **characterised in that** it comprises a cell or hopper (23) for storing the padding material, i.e. feathers (1), and at least a cell or fitting (19) of fibres containing at least structural fibres (2) after pre-forming processing, which cell (23) and fitting (19) are provided to deposit on an endless conveyor belt (22) a layer of fibres then a layer of feathers, which conveyor belt (22) is arranged upstream of a pre-processing forming machine (20) which performs an intimate and homogeneous mixture composed of feathers and of free fibres, which installation comprises, after said pre-processing forming machine (20), at least a napper and behind this napper, a station to realise the thermal treatment of the mixture in the form of web, i.e. to bind the structural fibres (2) together at each of their contact points.

13. An installation according to claim 12, **characterised in that** it comprises at least a pre-processing forming machine (9) located upstream of the pre-processing forming machine (20), which pre-processing forming machine (9) is fed by an endless conveyor belt (10), which conveyor belt circulates under one or several cells (12, 13, 14), wherein are stored the fibres, which fibres are deposited by layers on said conveyor belt (10).

14. An installation according to any one of claims 12 or 13, **characterised in that** it comprises a first napper (35) of the vertical corridor type followed by a second napper (50) of the pneumatic type.

15. An installation according to claim 12, **characterised in that** it comprises means to deposit a coating, on the web (27), at the output of the napper, which coating, made of thermoplastic material for instance, may be glued or bonded to the structural fibres (2).

## Patentansprüche

1. Füllprodukt auf Federgrundlage, **dadurch gekennzeichnet, dass** es aus einem homogenen Gemisch aus Federn und Thermoplastfasern besteht, wobei die Thermoplastfasern verwirrt und miteinander gebunden sind, um eine biegsame und kohärente Struktur in dreidimensionalem Netz, das die Federn zurückhält und einschließt, zu bilden.

2. Füllprodukt nach Anspruch 1, **dadurch gekennzeichnet, dass** die Strukturfasern (2) des Typs aus zwei Komponenten sind: eine Komponente, die eine Seele (3) aus Material des Typs Polymer mit hohem Erweichungspunkt zum Beispiel über 200 °C bildet, und eine dazugehörende Komponente, die eine Hülle (4) bildet, aus einem Material des Typs Polymer, dessen Erweichungstemperatur kleiner ist als die der Seele (3), zum Beispiel zwischen 70 und 180 °C, wobei die Hülle es dank einer entsprechenden Wärmebehandlung erlaubt, eine Schweißung dieser Strukturfasern miteinander auf der Ebene jedes ihrer Berührungspunkte auszuführen.

3. Füllprodukt nach einem der Ansprüche 1 oder 2, **dadurch gekennzeichnet, dass** die Länge der Strukturfasern (2) zwischen 20 und 100 mm liegt, mit einem Titer von zum Beispiel 1 bis 25 dtex.

4. Füllprodukt nach einem der Ansprüche 1 bis 3, **dadurch gekennzeichnet, dass** es so genannte Volumenfasern (6) aufweist, die eine Kräuselung aufweisen, wobei die Fasern aus einem Material hergestellt sind, das eine Erweichungstemperatur in der Nähe oder größer als die der Seele (3) der Strukturfasern (2) aufweist.

5. Füllprodukt nach einem der Ansprüche 1 bis 4, **dadurch gekennzeichnet, dass** es Bestandteile in Form von Partikeln und/oder Fasern und/oder Federn aufweist, die, je nach der in Betracht gezogenen Zweckbestimmung, mit besonderen Funktionalitäten versehen sind, die sich aus einer Flammen hemmenden, antibakteriellen, Antimilben-Behandlung etc. ergeben.

6. Füllprodukt nach Anspruch 5, **dadurch gekennzeichnet, dass** es Federn in einem Anteil aufweist, der zwischen 10 und 80 Gew.-% liegt, vorzugsweise in der Größenordnung von ca. 30 bis 60 %, und dass der Rest aus Strukturfasern (2) und/oder aus einem Gemisch aus Strukturfasern und ergänzenden Fasern (Volumenfasern (6) oder andere Bestandteile) besteht, wobei die Ergänzung der Strukturfasern (2) einen Anteil hat, der in der Größenordnung von 10 bis 100 Gew.-% liegt.

7. Füllprodukt nach einem der Ansprüche 1 bis 6, **dadurch gekennzeichnet, dass** es in der Form einer Bahn ausgebildet ist, wobei die Bahn auf der einen oder anderen ihrer Seiten oder auf beiden eine Beschichtung aufweist, die aus einem Material des Typs Vlies oder aus einer Folie besteht, die durch Sprühen hergestellt wird, wobei die Beschichtung, die zum Beispiel aus einem Material des wärmeschmelzbaren Typs hergestellt wird, vor dem Wärmebehandlungsvorgang der Bahn positioniert werden kann, um sich an die Strukturfasern (2) zu schweißen oder zu kleben.

8. Verfahren zum Erstellen eines Füllprodukts nach einem der Ansprüche 1 bis 7, **dadurch gekennzeichnet, dass** es aus Folgenden besteht: - Vorbereiten eines engen und homogenen Gemischs, das Federn und verwirrte freie Fasern aufweist, die aus mindestens so genannten Strukturfasern (2) bestehen, - Ausbilden dieses Gemischs in Form einer Bahn und - Ausführen einer Wärmebehandlung mit Heißluft bei einer geeigneten Temperatur, die ausreicht, um die Strukturfasern (2) überall da zu schweißen, wo sie miteinander in Berührung sind und - allmählich Abkühlen der Bahn und ihrer Struktur vor ihrem Verpacken.

9. Verfahren zum Erstellen des Füllprodukts nach Anspruch 8, **dadurch gekennzeichnet, dass** der Vorgang des Vorbereitens des Gemischs aus Federn und Fasern zuerst darin besteht, nacheinander auf eine Endlosmatte (22) eine geeignete Menge Fasern und dann Federn abzulegen und dieses Sandwich mindestens einem Bearbeitungsvorgang zu unterziehen, der es erlaubt, Federn und Fasern vor dem Vorgang des Herstellens der Bahn eng und homogen zu vermischen.

10. Verfahren zum Erstellen des Füllprodukts nach Anspruch 9, **dadurch gekennzeichnet, dass** die Fasern einem Vorbehandlungsvorgang unterzogen werden, ob es sich nun um Strukturfasern (2) allein oder um eine Einheit handelt, die aus diesen Letzteren und komplementären Fasern besteht, die zum Beispiel aus Volumenfasern (6) oder anderen Bestandteilen, die eine besondere Funktionalität haben, wobei die Fasern und Bestandteile je nach Fall in übereinander liegenden Schichten auf einer Endlosmatte (10) verteilt werden, die ein Sandwich bilden, wobei dieses Sandwich mindestens einem Behandlungsvorgang unterzogen wird.

11. Verfahren zum Erstellen des Füllprodukts nach einem der Ansprüche 8 bis 10, **dadurch gekennzeichnet, dass** es darin besteht, vor dem Wärmebehandlungsvorgang der Bahn die Bahn mittels einer Beschichtung in Form von Vlies zu schützen und einzuhüllen oder mittels einer Folie, die durch Sprühen aufgetragen wird, wobei sich die Beschichtung, die aus Thermoplastmaterial hergestellt wird, durch Wärmeerweichen zum Beispiel mit den Strukturfasern verbinden kann.

12. Anlage zum Umsetzen des Verfahrens zum Erstellen des Füllprodukts nach einem der Ansprüche 1 bis 7, **dadurch gekennzeichnet, dass** sie eine Zelle oder einen Bunker (23) zum Lagern des Füllmaterials aufweist, das heißt der Federn (1), und mindestens eine Zelle oder Zufuhr (19) von Fasern, die mindestens Strukturfasern (2), die vorbehandelt wurden, enthält, wobei die Zelle (23) und die Zufuhr (19) eingerichtet sind, um auf einer Endlosmatte (22) eine Schicht Fasern und dann eine Schicht Federn abzulegen, wobei die Matte (22) stromaufwärts einer Vorbehandlungsvorrichtung (20) angeordnet ist, die ein enges und homogenes Gemisch herstellt, das aus Federn und freien Fasern besteht, wobei die Anlage nach der Vorbehandlungsvorrichtung (20) aus mindestens einer Vliesmaschine besteht, und hinter dieser Vliesmaschine aus einer Ausstattung zum Ausführen der Wärmebehandlung des Gemischs in Vliesform, das heißt das Durchführen des Schweißvorgangs der Strukturfasern (2) miteinander auf der Ebene jedes ihrer Berührungspunkte.

13. Anlage nach Anspruch 12, **dadurch gekennzeichnet, dass** sie mindestens eine Vorbehandlungsmaschine (9) aufweist, die stromaufwärts der Vorbehandlungsmaschine (20) installiert ist, wobei diese Vorbehandlungsmaschine (9) von einer Endlosmatte (10) versorgt wird, wobei die Endlosmatte unter einer oder mehreren Zellen (12, 13, 14) zirkuliert, in welchen die Fasern gelagert sind, wobei die Fasern in Schichten auf der Matte (10) abgelegt werden.

14. Anlage nach einem der Ansprüche 12 oder 13, **dadurch gekennzeichnet, dass** sie eine erste Vliesmaschine (35) des Typs mit senkrechtem Gang gefolgt von einer zweiten Vliesmaschine (50) des Typs mit Druckluft aufweist.

15. Anlage nach Anspruch 12, **dadurch gekennzeichnet, dass** sie Mittel aufweist, um eine Beschichtung auf der Bahn (27) am Ausgang der Vliesmaschine abzulegen, wobei sich die Beschichtung, die zum Beispiel aus Thermoplastmaterial besteht, auf die Strukturfasern (2) kleben oder schweißen kann.
